# EUROPÄISCHE PATENTSCHRIFT

(11) **EP 3 774 123 B1**
(45) Veröffentlichungstag und Bekanntmachung des Hinweises auf die Patenterteilung: **26.03.2025**
(21) Anmeldenummer: 19717481.6
(22) Anmeldetag: 11.04.2019
(51) Int. Cl.: B22F 5/10, B22F 7/06, B22F 5/00, B22F 3/10, C22C 1/04

(54) **EIN GEWENDELTEN KÖRPER UND VERFAHREN ZU SEINER HERSTELLUNG**
A COILED BODY AND METHOD FOR PRODUCTION THEREOF
CORPS DE BOBINE ET SON PROCÉDÉ DE PRODUCTION

(30) Priorität: 12.04.2018 DE 102018205588
(43) Veröffentlichungstag der Anmeldung: 17.02.2021
(73) Patentinhaber: Fraunhofer-Gesellschaft zur Förderung der angewandten Forschung e.V., 80686 München (DE)
(72) Erfinder: BUSSE, Matthias, 28359 Bremen (DE); WÖSTMANN, Franz-Josef, 28359 Bremen (DE)
(74) Vertreter: Pfenning, Meinig & Partner mbB
(86) Internationale Anmeldenummer: PCT/EP2019/059356
(87) Internationale Veröffentlichungsnummer: WO 2019/197584

(56) Entgegenhaltungen:
- JP-A- 2005 294 725
- JP-A- 2005 310 694
- JP-A- 2017 048 439
- JP-A- H0 974 037
- US-A- 2 695 230
- US-A- 4 917 857
- US-A1- 2002 173 429
- US-A1- 2018 009 032
- US-B1- 7 776 255
- US-B1- 8 852 498
- CHIEN C H ET AL: "3-D numerical and experimental analysis of a built-in motorized high-speed spindle with helical water cooling channel", APPLIED THERMAL ENGINEERING, PERGAMON, OXFORD, GB, vol. 28, no. 17-18, 1 December 2008 (2008-12-01), pages 2327 - 2336, XP024529388, ISSN: 1359-4311, Retrieved from the Internet <URL:https://www.sciencedirect.com/science/article/pii/S1359431108000355?via%3Dihub> [retrieved on 20080126], DOI: 10.1016/J.APPLTHERMALENG.2008.01.015

## Beschreibung

Die Erfindung liegt auf dem Gebiet des Maschinenbaus und konkreter auf dem Gebiet der Gießereitechnik. Sie betrifft ein Verfahren zur Herstellung eines gewendelten Körpers, beispielsweise einer Spule oder einer Feder. Unter einem solchen Körper wird insbesondere ein strangförmiger Körper verstanden, der derart gekrümmt ist, dass er in Form einer Wendel verläuft. Solche wendelförmigen Körper können beispielsweise als elektrische Spulen verwendet werden und sind insbesondere dann für einige Zwecke vorteilhaft, wenn der gewendelte Körper selbst hohl ist. In diesem Fall kann die Wendel von einem Strom großer Stromstärke durchflossen und von der Innenseite her durch eine den Hohlraum durchströmende Flüssigkeit gekühlt werden. Es sind jedoch auch andere Anwendungen für derartige hohle gewendelte Körper denkbar.

Wird ein derartiger gewendelter Körper, beispielsweise in Form einer Spule, verwendet, so lassen sich höhere Leistungsdichten ohne die Gefahr einer Überhitzung erreichen als mit massiven Spulen. Die Raumnutzung kann somit effizienter gestaltet werden. Allerdings ist die Formung derartiger gewendelter hohler Körper bisher nur mit großem Aufwand möglich.

Zudem lassen sich mit einem derartig ausgestatteten wendelförmigen/ gewendelten Körper auch Auswirkungen des Skineffekts, d.h. der Verdrängung des Stroms zur Oberfläche eines Leiters hin, reduzieren.

Aus dem Stand der Technik sind verschiedene Herstellungsverfahren für Körper mit Hohlräumen bekannt.

Aus dem Dokument JP 2005 310694 A geht ein Verfahren zur Herstellung eines wendelförmigen Körpers hervor, bei dem auch ein Sinterungsprozess von Partikeln in einer Paste durchlaufen wird. Es sind dort einzelne, separate Hohlräume in Partikeln vorgesehen, die Bestandteile der Paste sind.

Das Dokument JP 2017 048439 A beschreibt ein Verfahren zur Herstellung einer elektrisch leitenden Spule innerhalb eines weichmagnetischen Körpers für einen Motor.

Dort ist ein Verfahren zur Herstellung einer elektrisch leitenden Spule beschrieben. Dazu wird ein Metallpulver oder Schlicker in eine Gießform gebracht und mit einem Binder vergossen. Als Gießform wird dazu ein gewendeltes Rohr verwendet.

Das Dokument JP 2005 294725 A offenbart ein Verfahren zur Herstellung eines laminierten Keramikkörpers mit einem integrierten elektrisch leitenden Spulenkörper, wobei der Spulenkörper aus Windungen auf einzelnen der keramischen Laminatkörper zusammengesetzt ist, der gesintert wird.

Aus dem Dokument US 2 695 230 A ist ein Verfahren zum Herstellen von Metallobjekten bekannt, bei dem ein Metallpulver in einer Form, gegebenenfalls mit einem Kern, gepresst und gesintert wird.

Aus dem Dokument US 2018/009032 A1 ist ein Herstellverfahren für Metallobjekte bekannt, bei dem ein Metall¬pulver in Form von Schlicker in eine Form gefüllt und nachfolgend gesintert wird.

Das Dokument US 8 852 498 B1 offenbart ein Verfahren zur Herstellung von Pellets für Fusionsreaktoren, wobei die Pellets durch Beschichtung kleiner organischer Kerne hergestellt und danach gesintert werden.

Das Dokument US 7 776 255 B1 offenbart ein Verfahren zur Herstellung von hohlen metallischen Körpern durch Vorformung eines Kerns, Beschichten des Kerns, Austreiben des Kerns durch Pyrolyse und Sintern der verbleibenden Hülle.

Das Dokument US 4 917 857 A offenbart ein Verfahren zur Herstellung von hohlen metallischen Körpern durch Vorformung eines Kerns, beispielsweise aus einem Schaumstoff, Beschichten des Kerns mit einem Metalloxidpulver oder Keramikpulver, Entfernen des Kerns durch Pyrolyse und Sintern der Schale.

Das Dokument JP H09 74037 A offenbart ein Verfahren zur Herstellung eines Wicklungsleiters für eine rotierende elektrische Maschine unter Anwendung von Pyrolyse und Sintern.

Gemäß dem Dokument US 2002/173429 A1 wird ein herzustellender Gegenstand als Kern benutzt, und dieser wird beschichtet.

Das Dokument "3-D numerical and experimental analysis of a built-in motorized high-speed spindle with helical water cooling channel", Applied Thermal Engineering, Pergamon, Oxford, GB, Vol 28, Nr. 17-18, 1. Dec. 2008, Seiten 2327-2336, beschreibt einen gewendelten Fluidkanal im Zusammenhang mit einer Spindel.

Der vorliegenden Erfindung liegt somit vor dem Hintergrund des Standes der Technik die Aufgabe zugrunde, ein Verfahren zur Herstellung eines hohlen gewendelten, elektrisch leitenden Körpers zu schaffen, das mit einfachen Mitteln durchzuführen ist und eine kostengünstige Herstellung solcher Körper erlaubt.

Die Aufgabe wird gemäß der Erfindung durch ein Verfahren mit den Merkmalen des Patentanspruchs 1 gelöst. Die Patentansprüche 2 bis 11 beziehen sich auf mögliche Ausgestaltungen eines solchen Verfahrens.

Demgemäß bezieht sich die Erfindung auf ein Verfahren zur Herstellung eines hohlen, gewendelten, elektrisch leitenden Körpers. Weiterhin bezieht sich die Erfindung auf den entsprechenden gewendelten Körper gemäß Anspruch 11.

Mögliche Ausgestaltungen des gewendelten Körpers ist im Anspruch 12 beschrieben.

Das Verfahren stellt sich demnach derart dar, dass zunächst ein gewendelter Kern, beispielsweise aus einem geschäumten Kunststoff, insbesondere aus einem EPS-Kunststoff (expandiertes Polystyrol), hergestellt wird. Dieser so hergestellte Körper definiert die Geometrie des entstehenden gewendelten Körpers. Dieser als Modell wirkende Kern kann alternativ zu einem Schaumstoff auch aus einem wachsartigen, leicht schmelzbaren Werkstoff hergestellt werden.

Der Kern kann mit einer oder mehreren Anschlussarmaturen verbunden werden, die im Folgenden mit dem Kern weiter behandelt werden.

Der auf diese Weise geschaffene Kern wird dann mit einem elektrisch leitenden ersten Pulver, beispielsweise einem Metallpulver, beschichtet. Dieser Beschichtungsschritt kann in einem bekannten Pulverbeschichtungsverfahren realisiert werden. Bei dem verwendeten Pulver handelt es sich um ein sinterbares Pulver, das durch das Schaffen entsprechender physikalischer Bedingungen, insbesondere die Aufheizung auf eine notwendige Sintertemperatur, gesintert werden kann. Die Pulverschicht wird somit erhärtet, während sie an dem Kern haftet. Gleichzeitig wird das Kernmaterial geschmolzen oder verdampft und kann austreten. Besonders vorteilhaft ist dabei, wenn das Pulver nur so weit gesintert wird, dass der entstehende Festkörper porös bleibt, so dass das Material des Kerns wenigstens teilweise durch die Poren der gesinterten Pulverschicht austreten kann. Als Material für die erste Schicht können alle sinterfähigen Materialien, insbesondere sinterfähige metallische Pulver verwendet werden.

Nach dem Austritt des Kernmaterials kann die Pulverschicht weiter gesintert werden, beispielsweise durch Erhitzen auf eine gegenüber der ersten Temperatur erhöhten zweiten Temperatur. Zudem können auch andere physikalische Parameter geändert werden, wie beispielsweise der Druck, um eine weitere Sinterung zu begünstigen. Damit kann das erste Pulver so weit gesintert werden, dass es ausreichend verfestigt wird, insbesondere auch so weit, dass die Poren geschlossen werden. Die Temperaturen können dabei gemäß den für die jeweils verwendeten Materialien typischen Sintertemperaturen gewählt werden.

Die Anschlussarmaturen können, sofern vorhanden, mit dem Kern gemeinsam beschichtet werden und werden auf diese Weise zu einem Teil des gewendelten Körpers.

Damit ist ein gewendelter Körper geschaffen, der im Wesentlichen die Form des gewendelten Kerns annimmt. Konkret weist der spätere gewendelte elektrisch leitende Körper einen Hohlraum in seinem Inneren auf, der genau der Form des anfangs darin befindlichen gewendelten Kerns entspricht. Die Pulverschicht ist dabei selbsttragend, so dass ein stabiler gewendelter elektrisch leitender Körper aus der Pulverschicht entsteht.

Der gewendelte Kern, der den Hohlraum vorgibt, und die Pulverschicht werden in dem Verfahren derart ausgebildet, dass der Hohlraum in dem herzustellenden gewendelten Körper einen Fluidkanal bildet, der beispielsweise an einer oder mehreren vordefinierten Stellen, insbesondere an zumindest an einem Ende des gewendelten Körpers, eine oder mehrere Öffnungen aufweist. Beispielsweise kann die Pulverschicht an der einen oder den mehreren vordefinierten Stellen jeweils eine Unterbrechung aufweisen, so dass der Kern dort freiliegt. Die Unterbrechung kann beispielsweise jeweils eingebracht werden, indem auf die entsprechende Stelle kein Pulver aufgebracht wird (etwa durch Abdecken der Stelle und anschließendes Entfernen der Abdeckung), oder indem in einem Nachbearbeitungsschritt, etwa durch Abschneiden eines Abschnitts des Kerns zuvor aufgebrachtes Pulver entfernt wird. Es ist allerdings auch möglich, den gewendelten Körper mit einem geschlossenen Hohlraum herzustellen und die Öffnungen in einem Nachbearbeitungsschritt nach dem Sintern einzubringen.

Die Geometrie des Kerns kann dabei so gewählt werden, dass die Zwischenräume zwischen den einzelnen Wendeln des geschaffenen elektrisch leitenden Körpers minimiert sind und somit eine optimierte Raumfüllung/Raumnutzung mit dem gewendelten elektrisch leitenden Körper erreicht ist, beispielsweise mit einer Raumfüllung oberhalb von 95 %.

Wie oben bereits erwähnt, kann die Sinterung derart gesteuert werden, dass bei der ersten Temperatur eine Versinterung der ersten Pulverschicht erfolgt, durch die die erste Pulverschicht verfestigt wird, dabei jedoch derart porös bleibt, dass das verflüssigbare oder verdampfbare Kernmaterial durch die versinterte Pulverschicht entweichen kann.

Es ist jedoch auch denkbar, die erste Pulverschicht in einem einzigen Schritt oder durchgehend zu sintern, insbesondere wenn sichergestellt ist, dass das Material des Kerns an einem Ende des Kerns / der zu schaffenden Spule austreten kann. Das ist insbesondere dann möglich, wenn die oben beschriebene eine Öffnung oder die mehreren Öffnungen der Fluidkanäle bereits vor dem Erhitzen durch die auf den gewendelten Kern aufgebrachte Pulverschicht definiert sind, d.h., wenn die Pulverschicht die entsprechenden Unterbrechungen - etwa am Ende des Kerns bzw. an den Enden des Kerns - aufweist.

Es kann insbesondere für die Stromtragfähigkeit und die Schaffung eines geringen elektrischen Widerstands vorteilhaft sein, dass bei der zweiten Temperatur eine Versinterung der ersten Pulverschicht erfolgt, durch die die erste Pulverschicht derart verdichtet wird, dass sie für Flüssigkeiten und insbesondere auch für Gase undurchlässig wird.

Zudem kann vorgesehen sein, dass die erste Pulverschicht in Form von mehreren nacheinander aufgebrachten Teilschichten des ersten Pulvers ausgebildet wird. Damit lässt sich die Dicke der Pulverschicht gut steuern, und insbesondere lassen sich auf diese Weise auch nacheinander Teilschichten aufbringen, die jeweils vor Aufbringen der nächsten Schicht wenigstens schrittweise getrocknet oder teilverfestigt, insbesondere auch teilgesintert werden können.

Es ist auch denkbar, dass auf die erste Pulverschicht wenigstens eine zweite Pulverschicht eines zweiten Pulvers, insbesondere vor oder nach einem ersten Sinterschritt, aufgebracht wird. Auch auf diese Weise kann die Sinterschicht geeignet gestaltet werden, und der entstehende Spulenkörper kann mit dem benötigten Leitungsquerschnitt versehen werden. Dabei können auch verschiedene Pulverschichten nacheinander aufgebracht werden, um eine bestimmte Stromverteilung oder andere gewünschte elektrische Eigenschaften zu verwirklichen.

Wenn mehrere Pulverschichten vorgesehen sind, können beispielsweise alle Pulverschichten die oben beschriebenen Unterbrechungen zum Erzeugen von Öffnungen des Hohlraums aufweisen. Bei dem Verfahren können also in der Pulverbeschichtung mit der ersten und/oder einer zweiten Pulverschicht eine oder mehrere Unterbrechungen bereitgestellt werden zum Herstellen einer oder mehrerer Öffnungen für den durch den gewendelten Kern definierten Hohlraum, der von der Pulverbeschichtung begrenzt wird und sich dann in dem hergestellten gewendelten Körper erstreckt.

Es kann vorgesehen sein, dass das zweite Pulver aus einem elektrisch isolierenden Werkstoff besteht und nach dem Sintern eine Isolierschicht ausbildet. Typischerweise können als Material für die zweite Pulverschicht etwa sinterfähige keramische Pulver oder sonstige elektrisch isolierende sinterfähige Pulver verwendet werden. In diesem Fall kann der Körper insgesamt als funktionsfähiger und isolierter Wendelkörper/Spulenkörper hergestellt werden. Dabei kann vorgesehen sein, dass die zweite Pulverschicht ebenso wie die erste Pulverschicht gleichzeitig mit dieser oder nach dieser gesintert wird. Es kann jedoch auch eine andere Verfestigungsart der zweiten Schicht, wie Trocknen oder Abbinden, gewählt werden.

Bei der Pulverbeschichtung durch die erste oder eine zweite oder weitere Schicht kann vorgesehen sein, dass die Pulverbeschichtung mit der ersten und/oder einer zweiten Pulverschicht durch Sprühen, Eintauchen oder Verwendung eines fluidisierenden Pulverbetts oder durch mehrere verschiedene aufeinander folgende der genannten Beschichtungsarten erfolgt. Durch die genannten Beschichtungsarten kann die gesamte Oberfläche des gewendelten Körpers des Kerns gleichmäßig beschichtet werden, auch wenn der Abstand zwischen benachbarten Gängen der Wendel gering ist. Auf diese Weise kann insgesamt ein gewendelter Körper mit minimalen Abständen zwischen den einzelnen Wendeln gefertigt werden.

Es kann auch vorgesehen sein, dass die Pulverbeschichtung mit Pulverschlicker und/oder einem Pulverfeedstock erfolgt. Unter Pulverschlicker wird dabei eine breiartige Masse verstanden, die ein Pulver in einer Trägerflüssigkeit unter Zusatz eines viskosen Bindemittels umfasst. Unter einem Pulverfeedstock wird eine homogene Mischung von Pulver und Bindemittel verstanden, die eine besonders gute Maßhaltigkeit beim Sintern ermöglicht.

Als Sinterverfahren kommen alle bekannten und für das jeweils verwendete Pulver sinnvollen Sinterverfahren in Frage, beispielsweise auch unter Verwendung einer geeigneten Gasatmosphäre oder Schutzgasatmosphäre. Als Sintermaterialien können insbesondere Metallpulver oder Metalllegierungspulver oder Mischungen verschiedener Metallpulver oder Metalllegierungspulver verwendet werden.

Bei der Herstellung des Kerns kann insbesondere vorgesehen sein, dass der gewendelte Kern in einem Gießverfahren oder einem Schäumverfahren hergestellt wird, wobei der Kern insbesondere aus mehreren Teilen zusammengesetzt wird. Damit sind auch Kerne in komplizierten Formen, beispielsweise in der Form einer Schrauben- oder Spiralfeder, einfach herstellbar. Der Schaum kann dabei in einer Form aufgeschäumt oder durch Extrusion und anschließende Formgebung hergestellt werden.

Es ist auch denkbar, dass der Kern als Rohling hergestellt und danach durch Erzeugen einer wendelförmigen Ausnehmung in die Form einer Wendel gebracht wird. Der Rohling kann beispielsweise zylindrische oder quaderförmige Gestalt haben, wobei der Rohling einen ihn durchsetzenden, zylindrischen, prismatischen oder quaderförmigen Hohlraum aufweisen kann, der ihn vollständig von einem ersten Ende zum zweiten Ende durchsetzt. Beispielsweise kann der Rohling somit die Gestalt eines Hohlzylinders aufweisen.

Es kann zudem vorgesehen sein, dass in dem Kern die wendelförmige Ausnehmung durch ein um eine den Kern durchsetzende Achse rotierendes und gleichzeitig entlang der Achse stetig vorgeschobenes Werkzeug erzeugt wird. Die Achse des Kerns, um die das Werkzeug rotiert, kann sowohl den Rohling als auch den Hohlraum in seinem Inneren durchsetzen, so dass das Werkzeug wenigstens teilweise innerhalb des Hohlraums rotiert und an seinem radial äußeren Ende das Material des Rohlings durchsetzt und entfernt. Beispielsweise kann die Achse, um die das Werkzeug rotiert, die Längsachse eines Hohlzylinders sein, der den Rohling bildet. Um die Achse kann dann das Werkzeug rotieren, welches eine Ausnehmung in die Wand des Hohlzylinders einbringt, beispielsweise schneidet, fräst oder sägt. Das Werkzeug kann beispielsweise nach Art eines Messers oder einer Säge oder einer Raspel ausgebildet sein. Das Werkzeug kann auch während des Bearbeitungsvorgangs um seine eigene Längsachse rotieren oder entlang seiner Längsachse eine sägende, oszillierende oder vibrierende Bewegung ausführen. Das Werkzeug kann zum Aufschmelzen des Materials des Rohlings auch beheizt werden.

Zusätzlich zu der rotierenden Schwenkbewegung des Werkzeugs kann dieses parallel zu der Längsachse des Rohlings stetig vorgeschoben werden, so dass das Werkzeug eine wendelförmige Ausnehmung in dem Rohling erzeugt und damit den Rohling in einen wenigstens teilweise wendelförmigen Körper umformt.

Es versteht sich, dass mit der vorliegenden Anmeldung ebenfalls Schutz für den auf die beschriebene Weise hergestellten wendelförmigen Körper beansprucht wird. Der wendelförmige Körper hat einen Hohlraum. Der Hohlraum ist dabei wie oben beschrieben mit Hilfe des Kerns hergestellt und die Abmessungen des Hohlraums sind über die Abmessungen des Kerns definiert.

Bei der vorliegenden Erfindung weist der wendelförmige Körper als Hohlraum einen Fluidkanal mit mindestens einer, vorzugsweise mindestens zwei Öffnungen auf. Die Öffnungen können beispielsweise an entgegengesetzten Enden des wendelförmigen Körpers bereitgestellt werden. Es können alternativ oder zusätzlich auch Öffnungen bereitgestellt sein, die nicht an Enden des wendelförmigen Körpers liegen sondern beispielsweise seitlich an den Windungen.

Der Fluidkanal kann über seine Länge einen konstanten oder einen veränderlichen Querschnitt aufweisen. Der Kern kann für die Herstellung des Fluidkanals entsprechend ausgestaltet sein, indem er eine konstante oder veränderliche Dicke aufweist.

Der gewendelte Körper hat äußere Abmessungen, die beispielsweise im Zentimeter- bis Dezimeterbereich liegen können. Wie erwähnt, kann der Körper zylinderförmig oder quaderförmig sein, also eine runde oder rechteckige Grundfläche aufweisen und eine sich in Richtung des Hohlraums und der Längsachse erstreckende Höhe. Der Körper kann aber beispielsweise auch in Richtung seiner Höhe verjüngt sein, so dass er beispielsweise eine Kegelstumpfform oder eine Pyramidenstumpfform aufweist. Die äußeren Abmessungen können in jede Raumrichtung bspw. zwischen 3 cm und 1 m betragen, d.h. die Grundfläche kann beispielsweise einen Durchmesser bzw. laterale Abmessungen (z.B. Seitenlängen) von zwischen 3 cm und 1 m haben. Die Höhe kann beispielsweise zwischen 3 cm und 1 m betragen.

Der Querschnitt des Fluidkanals kann beispielsweise polygonal oder elliptisch, insbesondere rechteckig oder kreisförmig sein. Die Abmessungen des Querschnitts des Fluidkanals können alternativ oder zusätzlich beispielsweise im Bereich einiger Millimeter bis einiger Zentimeter liegen. Eine Querschnittsfläche kann etwa zwischen 10 mm² und 50 cm² betragen. In einem Beispiel können die Abmessungen - beispielsweise ein Durchmesser oder eine Seitenlänge der Querschnittsfläche des Fluidkanals, je nachdem welche Geometrie dieser aufweist - mindestens 5 mm und/oder höchstens 5 cm betragen. Eine Wandstärke des den Hohlraum umgebenden Materials, welches aus der ersten Pulverschicht oder aus der ersten und der zweiten Pulverschicht gefertigt ist, kann beispielsweise zwischen 1 mm und 20 mm betragen.

Es sei betont, dass Merkmale, die nur im Zusammenhang mit dem Verfahren beschrieben sind auch für die Vorrichtung beansprucht werden können und umgekehrt.

Die Erfindung wird im Folgenden anhand von Ausführungsbeispielen in Figuren einer Zeichnung gezeigt und nachfolgend erläutert. Dabei zeigt
- Fig. 1: eine perspektivische Ansicht eines wendelförmigen Körpers / einer Spule,
- Fig. 2: eine Windung einer Spule / eines wendelförmigen Körpers im Querschnitt,
- Fig. 3: eine Wendel eines weiteren wendelförmigen Körpers im Querschnitt,
- Fig. 4: in schematisch vergrößerter Form die pulverbeschichtete Oberfläche eines gewendelten Körpers in einem Querschnitt,
- Fig. 5: eine Vorrichtung zum Herstellen eines wendelförmigen Kerns sowie einen Kern, in den teilweise eine Ausnehmung eingebracht worden ist,
- Fign. 6 bis 10: in verschiedenen Ansichten Teile eines gewendelten Körpers mit einem Stromanschluss und/oder einem Fluidanschluss.

Figur 1 zeigt in perspektivischer Darstellung eine elektrisch leitende Spule 1 als wendelförmigen Körper, die/der durch einen gewendelten, isolierten, strangförmigen elektrischen Leiter 2 gebildet ist. In der Darstellung der Figur 1 ist eine im Querschnitt viereckige, insbesondere quadratische Spule dargestellt, wobei der Leiter, der die Spule bildet, für sich ebenfalls einen rechteckigen Querschnitt aufweist. Die verschiedenen Wendellagen des Leiters sind rechteckig geformt und mit geringen Abständen übereinandergelegt.

Der gewendelte Körper hat äußere Abmessungen, die einem Quader entsprechen, mit einer rechteckigen (quadratischen) Grundfläche a x b und einer Höhe h, entlang derer sich in Richtung der Hohlraum erstreckt. Der Körper kann aber beispielsweise auch ein andere Grundfläche aufweisen und/oder in Richtung seiner Höhe verjüngt sein, so dass er beispielsweise eine Kegelstumpfform oder eine Pyramidenstumpfform aufweist. Die äußeren Abmessungen a, b und h betragen jeweils zwischen 3 cm und 1 m.

Figur 2 zeigt beispielhaft den Querschnitt eines isolierten Leiters, der beispielsweise zur Herstellung einer Spule verwendet werden kann, wie sie in Figur 1 dargestellt ist. In Figur 2 ist der hohle, aus einem gesinterten Pulver gebildete äußere Teil mit 3 bezeichnet, und es ist innerhalb der Pulverbeschichtung 3 noch der Kern 4 dargestellt, der beispielsweise aus einem Schaumstoff, insbesondere EPS, besteht. Die in Figur 2 dargestellte Konstellation ergibt sich beispielsweise direkt nach der Beschichtung des gewendelten Kerns 4 mit einem ersten Pulver 3. Das Pulver 3 ist elektrisch wenigstens teilweise leitend ausgebildet und besteht aus einem elektrisch leitenden Werkstoff, beispielsweise einem Metall oder einer Metalllegierung. Es kann auch aus einer Mischung von zwei oder mehr Pulvern bestehen, die vorzugsweise alle elektrisch leitend sind.

In der dargestellten Konstellation kann der beschichtete Kern 4 auf eine Temperatur unterhalb der Schmelztemperatur des ersten Pulvers erwärmt werden, wobei das Material des Kerns 4 entweder verdampft oder sich verflüssigt. Das Material des Kerns kann dann an einem Ende der Schicht/ Beschichtung oder durch die Beschichtung selbst hindurch entweichen, so dass nur die Beschichtung übrig bleibt, die gleichzeitig gesintert und damit verfestigt wird. Der Sintervorgang wird üblicherweise so gesteuert, dass in einer ersten Phase der Sinterung, wenn die erste Pulverschicht 3 noch gas- oder fluiddurchlässig ist, der Kern verflüssigt oder gasförmig gemacht wird und damit beispielsweise auch durch die Beschichtung 3 / Pulverschicht 3 austreten kann.

Nach dem Austreten des Materials des Kerns 4 kann die Sinterung weiter fortgesetzt werden, entweder indem die Temperatur für eine weitere Zeit stabil gehalten wird oder indem die Temperatur etwas erhöht wird, so dass der Sintervorgang weiter fortschreitet. Dies kann so lange fortgeführt werden, bis eine Verdichtung der ersten Pulverschicht erfolgt ist, so dass diese gas-/ fluidundurchlässig geworden ist. Der Sintervorgang kann beispielsweise in einer Schutzatmosphäre erfolgen.

Der durch den Kern 4 definierte Hohlraum bildet dann einen Fluidkanal, der in dem Beispiel an den entgegengesetzten Enden der Spule hervortritt. Eine Querschnittsfläche p x q des in diesem Beispiel rechteckigen Fluidkanals beträgt beispielsweise zwischen 10 mm² und 50 cm². Seitenlängen p und q der Querschnittsfläche des Kanals können in Beispielen, der Querschnittsfläche entsprechend, einige Millimeter bis einige Zentimeter betragen. Eine Wandstärke w des den Hohlraum umgebenden Materials, welches die erste Pulverschicht umfasst, kann beispielsweise zwischen 1 mm und 20 mm betragen.

Es können alternativ oder zusätzlich auch Öffnungen des Fluidkanals bereitgestellt sein, die nicht an Enden des wendelförmigen Körpers liegen sondern beispielsweise seitlich an den Windungen.

Der Fluidkanal kann über seine Länge einen konstanten oder einen veränderlichen Querschnitt aufweisen.

In Figur 3 ist eine Konstellation mit einem im Querschnitt runden Kern 4' gezeigt, der von einer ersten Pulverschicht 3' und einer äußeren zweiten Pulverschicht 5 umgeben ist. Die erste Pulverschicht 3' besteht aus einem elektrisch leitenden Pulver, beispielsweise einem Metallpulver, während die zweite Pulverschicht 5, die die erste Pulverschicht 3' umgibt, aus einem elektrisch isolierenden Werkstoff, etwa aus einem sinterfähigen keramischen Pulver oder einem sonstigen sinterfähigen elektrisch isolierenden Pulver, besteht bzw. hergestellt ist.

Beim gemeinsamen Sintern der ersten und zweiten Pulverschicht entstehen zwei harte selbsttragende Schichten, wobei die innere Schicht 3' elektrisch leitend ist und den Leiter des gewendelten Körpers bildet und die äußere Schicht 5 eine äußere Isolation für den Leiter 3' bildet. Die Pulverschichten 3' und 5 können auch nacheinander aufgebracht und gesintert werden. Da die Pulverbeschichtung mit den gängigen Pulverbeschichtungsverfahren, wie Tauchen oder Sprühen, sehr wenig Raum erfordert, können auch nah beieinander liegende Windungen der Spule, wie in Figur 1 dargestellt, gleichmäßig mit einer Pulverschicht bedeckt werden, die danach durch Sintern verfestigt wird. Damit ist eine Herstellung von einem gewendelten elektrisch leitenden Körper mit geringem Platzbedarf und geringem Freiraum zwischen den einzelnen Windungen und optional auch mit einer Isolierung in einfacher Weise herstellbar. Durch einen solchen gewendelten Körper ist unter optimaler Raumnutzung eine Spule oder Feder herstellbar.

Eine Querschnittsfläche des in diesem Fall runden Kerns 4 bzw. Fluidkanals hat den Radius r, der beispielsweise zwischen 5 mm und 5 cm beträgt. Die Fläche kann alternativ oder zusätzlich beispielsweise zwischen 10 mm² und 50 cm² betragen. Eine Wandstärke w' des den Hohlraum umgebenden Materials, welches die erste und die zweite Pulverschicht umfasst, kann beispielsweise zwischen 1 mm und 20 mm betragen.

Figur 4 zeigt in einer vergrößerten schematischen Darstellung eine erste Pulverschicht 3 sowie einen Kern 4, wobei einzelne Körner der Pulverschicht unterscheidbar sind. Das Material des Kerns wird verdampft oder verflüssigt und kann gemäß den Pfeilen 6, 7 durch die Poren der ersten Pulverschicht 3 hindurch gelangen, solange das Material der ersten Pulverschicht noch nicht bis zu einer Fluiddichtigkeit gesintert worden ist.

In Figur 5 ist ein Hohlzylinder 8 dargestellt, der als Rohling zur Herstellung des Kerns dient. Dieser Rohling 8 kann beispielsweise aus einem Schaumstoff, jedoch auch aus einem Wachs oder ein ähnlich schmelzbaren Masse bestehen. Der Zylinder 8 hat einen zylindrischen Hohlraum 9, so dass er insgesamt als Hohlzylinder mit einer Hohlzylinderwand 10 ausgebildet ist. Die Längsachse des Hohlzylinders ist mit 11 bezeichnet.

Unterhalb des Hohlzylinders 8 ist eine Vorrichtung zur Einbringung einer wendelförmigen Ausnehmung in den Hohlzylinder 8 dargestellt, die eine vertikal angeordnete Welle 12 aufweist, die auf einem Halter 17 um ihre Längsachse drehbar gelagert ist. An der Welle 12 ist ein Werkzeug 13 angeordnet, das von der Welle 12 senkrecht absteht. Das Werkzeug 13 ist mittels eines Vibrations- oder Sägeantriebs 14 mit der Welle 12 verbunden. Dieser Antrieb 14 kann eine Oszillationsbewegung des Werkzeugs 13 in Richtung des Doppelpfeils 15 bewirken. Anstelle des Vibrationsantriebs 14 kann auch eine Heizung für das Werkzeug 13 vorgesehen sein.

Wird die Welle 12 rotierend angetrieben, so bewegt sich das Werkzeug 13 auf einer Kreisbahn um die Achse 11 und zerteilt dabei den Hohlzylinder 8, wenn das Werkzeug sich einen Weg durch die Zylinderwand 10 bahnt. Dies kann beispielsweise durch eine raspelnde oder sägende Bewegung geschehen, soweit das Werkzeug 13 eine Zahnung aufweist. Es kann auch eine Beheizung des Werkzeugs 13 vorgesehen sein, um dieses so weit aufzuheizen, dass es das Material des Hohlzylinders 8 aufschmelzt. Gleichzeitig mit der Rotationsbewegung um die Achse 11 ist ein axialer Vorschub des Werkzeugs 13 in Richtung der Achse 11 vorgesehen, der beispielsweise mit gleichbleibender Geschwindigkeit erfolgt. Die Vorschubgeschwindigkeit kann jedoch auch zur Erzeugung verschiedener Abschnitte mit unterschiedlicher Steigung geändert werden. Durch die Kombination der Rotations- und Vorschubbewegung des Werkzeugs 13 wird eine wendelförmige Ausnehmung 16 in den Hohlzylinder 8 eingebracht. Der zwischen den einzelnen Gängen der durchgehenden Ausnehmung 16 stehenbleibende Teil des Hohlzylinders 8 hat ebenfalls die Form einer Wendel. Dieser Körper kann als Kern für den herzustellenden gewendelten Körper verwendet und später mit einer ersten Pulverschicht bedeckt werden. Nach Sintern der ersten Pulverschicht und Entfernen des Kernmaterials bleibt ein hohler, gewendelter elektrisch leitender Körper in Form einer Spule übrig.

Fig. 6 zeigt einen Endabschnitt eines hohlen gewendelten Körpers 1 in einer perspektivischen Darstellung. Der gewendelte Körper kann die Form einer Spirale mit einem sich von Windung zu Windung der Wendel verringernden oder vergrößernden Durchmesser jedoch auch die Form einer Schraube mit gleichbleibendem Durchmesser haben. Der gewendelte Körper 1 weist an einem oder beiden Enden eine Anschlussarmatur 20 auf, die die Form einer Hülse, insbesondere einer zylindrischen Hülse annimmt. Die Hülse 20 kann aus einem Metall, beispielsweise Eisen, Stahl, Edelstahl, Kupfer oder Messing bestehen. Die Hülse 20 kann eine metallische Anschlusslasche 21 zur Herstellung einer elektrisch leitenden Verbindung aufweisen.

Die Fig. 7 zeigt, dass beim Herstellungsverfahren der Kern 4 mit der Anschlussarmatur 20 verbunden und danach beide gemeinsam mit einer Pulverschicht 3, 3' beschichtet werden. Dies ist durch die Pfeile 22 angedeutet.

Die Fig. 8 zeigt, dass bei der Verbindung des Kerns 4 mit der Armatur 20 der Kern 4 an der Armatur enden und diese an den Kern angesetzt werden kann.

Die Fig. 9 zeigt, dass der Kern 4 auch in eine Durchgangsöffnung 20a der Armatur hineinreichen kann. Der Kern 4 kann dazu bei seiner Herstellung an und in die Armatur 20 eingegossen werden.

Die Fign. 8 und 9 zeigen, dass die Beschichtung 23 sowohl auf den Kern 4 als auch auf die Hülse 20 aufgebracht wird, so dass die Hülse 20 ohne weitere Maßnahmen nach der Entfernung des Kerns mit den durch die Beschichtung 23 gebildeten Teilen des gewendelten Körpers 1 verbunden ist. Eine solche Verbindung kann an beiden Enden des Körpers 1 vorgesehen sein.

Die Hülse(n) 20 kann/können außer eine elektrische Verbindung auch eine Anschlussarmatur für die Anbindung einer Fluidleitung zur Kühlung bilden. Dazu kann eine Hülse auch ein Schraubgewinde 24 (vgl. Fig. 10) und/oder einen Bajonettverschluss und/oder eine Dichtung und/oder einen Dichtungssitz aufweisen.

Durch die Erfindung kann ein hohler gewendelter Körper mit geringem Platzbedarf und hoher Raumnutzung geschaffen werden, der als elektrische Spule durch die Möglichkeit der Innenkühlung sehr effizient eingesetzt werden kann.

## Patentansprüche

1. Verfahren zur Herstellung eines hohlen gewendelten, elektrisch leitenden Körpers, wobei der Hohlraum in dem herzustellenden gewendelten Körper einen Fluidkanal bildet, bei dem zunächst ein gewendelter Kern (4, 4', 8) aus einem unter Wärmeeinwirkung verflüssigbaren oder verdampfbaren Kernmaterial hergestellt und danach mittels eines Pulverbeschichtungsverfahrens mit einer ersten Pulverschicht (3, 3') eines wenigstens teilweise elektrisch leitenden ersten Pulvers beschichtet wird und bei dem darauf der gewendelte Kern mit der ersten Pulverschicht auf eine erste Temperatur erhitzt wird, bei der der Kern verflüssigt oder in Gasform überführt und die erste Pulverschicht in poröser Form wenigstens teilweise verfestigt wird, wobei das Kernmaterial aus dem von der Pulverbeschichtung umgebenen Raum austritt und wobei nach dem Austritt des Kernmaterials aus dem von der ersten Pulverschicht umgebenen Raum die erste Pulverschicht weiter gesintert wird, wobei die erste Pulverschicht auf eine zweite Temperatur erhitzt wird, die höher ist als die erste Temperatur, und bei der zweiten Temperatur eine Versinterung der ersten Pulverschicht (3, 3') erfolgt, durch die die erste Pulverschicht derart verdichtet wird, dass sie für Flüssigkeiten undurchlässig wird.

2. Verfahren nach Anspruch1, wobei die erste Pulverschicht (3, 3') in Form von mehreren nacheinander aufgebrachten Teilschichten des ersten Pulvers ausgebildet wird.

3. Verfahren nach Anspruch 1 oder 2, wobei auf die erste Pulverschicht (3, 3') wenigstens eine zweite Pulverschicht (5) eines zweiten Pulvers, insbesondere vor oder nach einem ersten Sinterschritt, aufgebracht wird.

4. Verfahren nach Anspruch 3, wobei das zweite Pulver aus einem elektrisch isolierenden Werkstoff besteht und nach dem Sintern eine Isolierschicht ausbildet.

5. Verfahren nach einem der Ansprüche 1 bis 4, wobei die Pulverbeschichtung mit der ersten und/oder einer zweiten Pulverschicht (3, 3', 5) durch Sprühen, Eintauchen oder Verwendung eines fluidisierenden Pulverbetts oder durch mehrere verschiedene aufeinander folgende der genannten Beschichtungsarten erfolgt.

6. Verfahren nach einem der Ansprüche 1 bis 5, wobei die Pulverbeschichtung mit Pulverschlicker und/oder einem Pulverfeedstock erfolgt.

7. Verfahren nach einem der Ansprüche 1 bis 6, wobei der gewendelte Kern (4, 4', 8) in einem Gießverfahren oder einem Schäumverfahren hergestellt wird, wobei der Kern insbesondere aus mehreren Teilen zusammengesetzt wird.

8. Verfahren nach Anspruch 7, wobei der Kern (4, 4', 8) als Rohling hergestellt und danach durch Erzeugen einer wendelförmigen Ausnehmung (16) in die Form einer Wendel gebracht wird.

9. Verfahren nach Anspruch 8, wobei in dem Kern (4, 4', 8) die wendelförmige Ausnehmung (16) durch ein um eine den Kern durchsetzende Achse (11) rotierendes und gleichzeitig entlang der Achse (11) stetig vorgeschobenes Werkzeug (13) erzeugt wird.

10. Verfahren gemäß einem der vorhergehenden wobei in der Pulverbeschichtung mit der ersten und/oder einer zweiten Pulverschicht (3, 3', 5) mindestens eine Unterbrechung bereitgestellt wird zum Herstellen einer Öffnung für einen durch den gewendelten Kern definierten Hohlraum, der von der Pulverbeschichtung begrenzt wird.

11. Gewendelter elektrisch leitend ausgebildeter Körper, wobei er eine erste gesinterte Pulverschicht und einen Hohlraum aufweist, wobei der Hohlraum in dem gewendelten Körper einen Fluidkanal bildet und mindestens eine Öffnung aufweist, und in einem Verfahren gemäß einem der vorhergehenden Ansprüche hergestellt ist.

12. Gewendelter Körper gemäß Anspruch 11, wobei äußere Abmessungen des Körpers in jede Raumrichtung zwischen 3 cm und 1 m betragen und/oder
dass eine Wandstärke eines den Hohlraum umgebenden Materials zwischen 1 mm und 20 mm beträgt und/oder
dass ein Querschnitt des als Fluidkanal ausgebildeten Hohlraums polygonal oder elliptisch ist und eine Querschnittsfläche von zwischen 10 mm² und 50 cm² aufweist.

## Claims

1. A method of producing a hollow, helical, electrically conducting body, wherein a cavity in the helical body to be produced forms a channel for a fluid, in which first a helical core (4, 4', 8), made of a core material that can be liquefied or evaporated under the action of heat, is produced, and thereafter is coated with a first powder layer (3, 3') of an at least partially electrically conducting powder using a powder coating method, and in which the helical core comprising the first powder layer is then heated to a first temperature, at which the core is liquefied or converted into a gaseous state and at which the first powder layer is at least partially solidified in porous form, the core material exiting the space surrounded by the powder coating, and, after the core material has exited the space surrounded by the first powder layer, the first powder layer is sintered further, wherein the first powder layer is heated to a second temperature, which is higher than the first temperature, and sintering of the first powder layer (3,3') takes place at the second temperature, causing the first powder layer to become compacted so as to become impermeable to liquids.

2. The method according to claim 1, **characterized in that** the first powder layer (3, 3') is formed in the form of multiple consecutively applied sub-layers of the first powder.

3. The method according to any one of claims 1 or 2, wherein at least one second powder layer (5) of a second powder is applied to the first powder layer (3, 3'), in particular prior to or after a first sintering step.

4. The method according to claim 3, wherein the second powder is made of an electrically insulating material, and forms an insulating layer after sintering.

5. The method according to any one of claims 1 to 4, wherein the powder coating by way of the first and/or a second powder layer (3, 3', 5) is carried out by spraying, dipping or using a fluidizing powder bed, or by several different consecutive ones of the aforementioned coating manners.

6. The method according to any one of claims 1 to 5, wherein the powder coating is carried out using a powder slurry and/or a powder feedstock.

7. The method according to any one of claims 1 to 6, wherein the helical core (4, 4', 8) is produced in a casting process or a foaming process, the core being in particular assembled from multiple parts.

8. The method according to claim 7, wherein the core (4, 4', 8) is produced as a blank, and thereafter is brought into the shape of a helix by creating a helical recess (16).

9. The method according to claim 8, wherein the helical recess (16) is created in the core (4, 4', 8) using a tool (13) that rotates about an axis (11) which extends through the core and, at the same time, is steadily advanced along the axis (11).

10. The method according to any one of the preceding claims, wherein at least one interruption is provided in the powder coating comprising the first and/or a second powder layer (3, 3' 5), so as to create an opening for a cavity defined by the helical core, the cavity being delimited by the powder coating.

11. A helical, electrically conducting body comprising a first sintered powder layer and a cavity, wherein the cavity in the helical body forms a fluid channel and has at least one opening, and is produced in a method according to any one of the preceding claims.

12. The helical body according to claim 11, wherein outer dimensions of the body are between 3 cm and 1 m in each spatial direction and/or
a wall thickness of a material surrounding the cavity is between 1 mm and 20 mm and/or
a cross-section of the cavity designed as a fluid channel is polygonal or elliptical and has a cross-sectional surface area of between 10 mm² and 50 cm².

## Revendications

1. Procédé de fabrication d'un corps électriquement conducteur enroulé creux, dans lequel la cavité forme un canal de fluide au sein du corps enroulé à fabriquer, dans lequel un noyau enroulé (4, 4', 8) est d'abord fabriqué à partir d'un matériau de noyau pouvant être liquéfié ou vaporisé sous l'influence de la chaleur et est ensuite revêtu, au moyen d'un procédé de revêtement de poudre avec une première couche de poudre (3, 3') d'une première poudre au moins partiellement conductrice d'électricité, et dans lequel le noyau enroulé muni de la première couche de poudre est ensuite chauffé à une première température à laquelle le noyau est liquéfié ou transformé en gaz et la première couche de poudre est au moins partiellement solidifiée sous une forme poreuse, dans lequel le matériau de noyau émerge de l'espace entouré par le revêtement de poudre et dans lequel la première couche de poudre est ensuite frittée après que le matériau de noyau émerge de l'espace entouré par la première couche de poudre, la première couche de poudre étant chauffée à une seconde température qui est supérieure à la première température, et un frittage de la première couche de poudre (3, 3'), grâce auquel la première couche de poudre est compressée de manière à devenir imperméable aux liquides, intervient à ladite seconde température.

2. Procédé selon la revendication 1, dans lequel la première couche de poudre (3, 3') est réalisée sous la forme de plusieurs sous-couches de la première poudre appliquées successivement.

3. Procédé selon la revendication 1 ou 2, dans lequel au moins une seconde couche de poudre (5) d'une seconde poudre est appliquée sur la première couche de poudre (3, 3'), en particulier avant ou après une première étape de frittage.

4. Procédé selon la revendication 3, dans lequel la seconde poudre est constituée d'un matériau électriquement isolant et forme une couche isolante après le frittage.

5. Procédé selon l'une quelconque des revendications 1 à 4, dans lequel le revêtement de poudre avec la première et/ou une seconde couche de poudre (3, 3', 5) est réalisé par pulvérisation, immersion ou utilisation d'un lit de poudre fluidisant ou grâce à plusieurs types, différents et se succédant, des revêtement mentionnés.

6. Procédé selon l'une quelconque des revendications 1 à 5, dans lequel le revêtement de poudre est réalisé avec une barbotine de poudre et/ou une charge d'alimentation de poudre.

7. Procédé selon l'une quelconque des revendications 1 à 6, dans lequel le noyau enroulé (4, 4', 8) est fabriqué selon un procédé de coulée ou un procédé d'expansion, dans lequel le noyau est composé en particulier de plusieurs parties.

8. Procédé selon la revendication 7, dans lequel le noyau (4, 4', 8) est fabriqué sous la forme d'une ébauche et est ensuite formé en spirale grâce à la production d'un évidement (16) en forme de spirale.

9. Procédé selon la revendication 8, **caractérisé en ce que** l'évidement (16) en forme de spirale est réalisé dans le noyau (4, 4', 8) grâce à un outil (13) qui tourne autour d'un axe (11) traversant le noyau et qui est simultanément constamment poussé en avant le long de l'axe (11).

10. Procédé selon l'une quelconque des revendications précédentes, dans lequel au moins une interruption est prévue dans le revêtement de poudre avec la première et/ou une seconde couche de poudre (3, 3', 5), afin de produire une ouverture destinée à une cavité définie par le noyau enroulé et délimitée par le revêtement de poudre.

11. Corps électriquement conducteur enroulé, présentant une première couche de poudre frittée et une cavité, dans lequel la cavité forme un canal de fluide dans le corps enroulé et présente au moins une ouverture, et est produite selon un procédé selon l'une quelconque des revendications précédentes.

12. Corps enroulé selon la revendication 11, dans lequel les dimensions extérieures du corps dans chaque direction spatiale sont comprises entre 3 cm et 1 m et/ou
une épaisseur de paroi d'un matériau entourant la cavité est comprise entre 1 mm et 20 mm et/ou
une section transversale de la cavité réalisée sous forme de canal de fluide est polygonale ou elliptique et présente une surface de section transversale comprise entre 10 mm² et 50 cm².
